# FASCICULE DE BREVET EUROPEEN

(11) **EP 0 284 462 B1**
(45) Date de publication et mention de la délivrance du brevet: **27.12.1991**
(21) Numéro de dépôt: 88400450.8
(22) Date de dépôt: 26.02.1988
(51) Int. Cl.: D04H 1/54

(54) **Procédé de thermoliage d'un voile non-tissé comportant des fibres synthétiques et toile pour l'application de ce procédé**
Verfahren zum thermischen Verfestigen eines, synthetische Fasern enthaltenden Faservlieses und Transportband für die Ausführung des Verfahrens
Method for thermobonding a non-woven web containing synthetic fibres, and conveying belt for applying the method

(30) Priorité: 27.02.1987 FR 8702675
(43) Date de publication de la demande: 28.09.1988
(73) Titulaire: COFPA COMPAGNIE DES FEUTRES POUR PAPETERIES ET DES TISSUS INDUSTRIELS, F-16160 Le Gond Pontouvre (FR)
(72) Inventeur: Gauthier, Maurice, F-16290 Hiersac (FR)
(74) Mandataire: Vigand, Privat

(56) Documents cités:
- US-A- 4 488 928
- L'INDUSTRIE TEXTILE, no. 1154, avril 1985, pages 355-360, Paris, FR; B. CHABERT et al.: "Fils et fibres chimiques à usages techniques - les organiques -"

## Description

La présente invention concerne un procédé de thermoliage d'un voile non-tissé comportant des fibres synthétiques, dans lequel on amène le voile sur une toile de formation, on envoie du gaz chaud qui traverse le voile et la toile, ce gaz chaud étant à une température au moins égale à la température t₂ de fusion des fibres.

Le voile non-tissé est constitué soit de fibres coupées 100% synthétiques ou en mélange avec des fibres cellulosiques et/ou minérales soit de fibres continues synthétiques.

Grâce à l'air chaud qui traverse le voile posé sur la toile on ramolie ou on met en fusion les fibres synthétiques, ce qui permet d'obtenir après refroidissement un liage des fibres dans le voile.

Dans les procédés connus on utilise des toiles métalliques mono ou multicouches sans fin. Ces toiles peuvent ainsi supporter les températures nécessaires à la fusion des fibres.

Or les toiles métalliques ayant une conductibilité thermique très élevée absorbent la chaleur transportée par l'air chaud; de ce fait les points de la toile métallique en contact avec le voile ont tendance à être à une température trop élevée ce qui provoque des fusions plus importantes du voile en ces points; ce qui nuit à la qualité du voile.

De plus lorsque la toile vient en contact avec le voile et avant que celui-ci soit bien plaqué contre elle par l'air chaud elle échauffe brutalement le voile qui, non tenu, prend du gonflant et se désordonne et peut se rétracter altérant la qualité finale du produit.

Il est également connu du document **US-A-4488928** d'utiliser une toile de formation en monofilaments de polyester dont la température de fusion t₁ est supérieure d'au moins 80°C à la température de fusion t₂ des fibres synthétiques, la température du gaz chaud étant choisie au moins égale à t₂ pour que les fibres soient en fusion et inférieure à t1 pour que la toile ne soit pas affectée.

Il est très avantageux d'utiliser des monofilaments car les multifilaments adhérent trop au voile en formation.

Grâce à l'utilisation de toiles de monofilaments en polyester on supprime les pertes de chaleur des toiles métalliques lors du circuit de retour où elles sont en contact avec l'air ambiant.

De plus les toiles en plastique sont beaucoup plus aisées à mettre en place que les toiles métalliques.

Or la toile de formation selon l'invention ne permet pas de fabriquer des voiles non-tissées en fibres synthétiques ayant un point de fusion t₂ relativement élevé. La toile selon une première réalisation l'invention est constituée en monofilaments de sulfide de polyphénylène dont la température de fusion est de 280°C et qui sont relativement peu coûteux.

On peut alors lier par exemple des fibres de polyoléfines (température de fusion 160°C).

Selon une réalisation préférentielle de l'invention la toile peut également être constituée de monofilaments en polyéther éther cétone dont la température de fusion est de l'ordre de 330°C.

On peut alors lier des fibres de polyester et de polyamide dont la température t₂ est très élevée par exemple des fibres dont la température de fusion est de l'ordre de 230°C.

De plus les monofilaments de la toile ayant une faible adhérence le voile colle très peu à la toile après formation.

Par ailleurs selon un perfectionnement de l'invention on nettoie la toile de formation par passage à travers elle d'un fluide chaud à grande vitesse ayant une température comprise entre la température de fusion des fibres et la température de fusion de la toile qui est supérieure à celle des fibres d'au moins 80°C.

Ainsi lorsqu'il se produit un encrassement accidentel de la toile par des fibres en fusion on peut ainsi nettoyer la toile sans qu'elle se trouve fragilisée.

Par contre avec les toiles métalliques on est obligé, compte tenu de leur forte conductibilité thermique d'utiliser des sources à hautes températures (flammes) qui provoquent des dilatations locales de la toile et qui après refroidissement causent des zones ondulées.

De plus, les toiles se trouvent fragilisées et leur durée de vie est diminuée.

La présente invention sera mieux comprise à la lumière de la figure unique qui représente les moyens permettant de mettre en oeuvre le procédé selon l'invention.

Une toile 1 constituée de monofilaments en fils de sulfide de polyphénylène ou de polyéther éther cétone à température de fusion t₁ très élevée (280°C ou 330°C) est entraînée en rotation sur des rouleaux 2.

Elle passe autour de la partie supérieure tournant d'un cylindre 3 munie d'orifices 4 d'aspiration. Autour de la partie supérieure est disposée une hotte 5 soufflant de l'air chaud à une température t inférieure à t₁ mais au moins égale à la température de fusion t₂ des fibres synthétiques du voile 6. Cette hotte 5 est suivie d'une hotte 7 soufflant de l'air froid.

Le voile 6 est donc appliqué contre la toile 1 sur la partie supérieure du cylindre 3 et est traversé ainsi que la toile 1 par l'air chaud puis sur la fin du parcours par de l'air plus froid.

Dans le parcours de retour de la toile de formation 1 on a disposé un dispositif 8 soufflant de l'air chaud à grande vitesse où de la vapeur sous forte pression (20 à 30 bars) à une température supérieure à t₂ mais inférieure à t₁ ce qui permet un nettoyage de la toile des matériaux synthétiques qui la polluent. Ceux-ci se trouvent ainsi fondus et éjectés.

Le dispositif 8 peut être portable (pour pollution localisée) ou fixe. Dans ce dernier cas il fait de préférence la largeur de la toile.

Les caractéristiques dimensionnelles et les états de surface dans les zones traitées ne seront pas modifiées car ces toiles sont thermofixées à haute température ce qui garantit une permanence des caractéristiques tant que la température de la toile n'atteint pas (totalement ou localement) la température de thermofixation.

Ces monofilaments constituant les toiles sont disposés en chaîne et en trame sous forme de tissu simple ou multicouches (plusieurs couches de fils de chaînes et/ou de fils de trame), ou encore en spirales jonctionnées ensemble.

On choisit les caractéristiques des toiles 1 (perméabilité à l'air armure, état de surface) en fonction des caractéristiques du voile non-tissé à former.

Leur poids peut se situer entre 500 à 1500 gr/m² et leur perméabilité entre 4000 à 25000 m³/m²/h sous pression différentielle de 100 Pascals.

Ces toiles peuvent être circulaires ou avec jonctions. Celles-ci peuvent être constituées de boucles à chaque extrémité de la toile. Dans ce cas on peut prévoir avantageusement à chaque extrémité deux séries de boucles de longueurs différentes comme décrit dans le brevet français n° 7227942.

## Revendications

1. Utilisation d'une toile de formation constituée de monofilaments en sulfide de polyphénylène pour le thermoliage d'un voile non-tissé comportant des fibres synthétiques.

2. Utilisation d'une toile de formation constituée de monofilaments en polyéther éther cétone pour le thermoliage d'un voile non-tissé comportant des fibres synthétiques.

3. Procédé de thermoliage d'un voile (6) non-tissé comportant des fibres synthétiques dans lequel on amène le voile (6) sur une toile de formation (1) constituée de monofilaments en plastique ayant une température de fusion (t₁) supérieure d'au moins 80°C à la température de fusion (t₂) des fibres synthétiques, on envoie du gaz chaud à travers le voile (6) et la toile (1) la température du gaz chaud étant choisie inférieure à la température (t₁) caractérisé en ce qu'on utilise une toile (1) en monofilaments en sulfide de polyphénylène ou en polyéther éther cétone.

4. Procédé de nettoyage d'une toile (1) utilisée pour le thermoliage d'un voile non tissé comportant des fibres synthétiques, ladite toile étant constituée de monofilaments de sulfide de polyphénylène ou de monofilaments de polyether éther cétone, procédé dans lequel on nettoie cette toile plastique (1) par passage à travers elle d'un fluide chaud à grande vitesse ayant une température comprise entre la température (t₂) de fusion des fibres synthétiques et la température (t₁) de fusion de la toile (1).

## Patentansprüche

1. Verwendung eines aus Monofilamenten aus Polyphenylensulfid bestehenden Transportbandes zum thermischen Verfestigen eines synthetische Fasern enthaltenden Faservlieses.

2. Verwendung eines aus Monofilamenten aus Polyäther-Äther-Keton bestehenden Transportbandes zum thermischen Verfestigen eines synthetische Fasern enthaltenden Faservlieses.

3. Verfahren zum thermischen Verfestigen eines synthetische Fasern enthaltenden Faservlieses (6), bei welchem das Vlies (6) auf ein Transportband (1) aufgebracht wird, das aus Monofilamenten aus Kunststoff gebildet wird, deren Schmelztemperatur (t₁ ) mindestens 80°C über der Schmelztemperatur (t₂) der synthetischen Fasern liegt und bei welchem heißes Gas durch das Vlies (6) und das Transportband (1) durchgeschickt wird, wobei die Temperatur des heißen Gases niedriger als die Temperatur (t₁) gewählt wird, dadurch gekennzeichnet, daß ein Transportband (1) aus Monofilamenten aus Polyphenylensulfid oder aus Polyäther-Äther-Keton Verwendung findet.

4. Verfahren zum Reinigen eines zum thermischen Verfestigen eines synthetische Fasern enthaltenden Faservlieses verwendeten Transportbandes (1), wobei das genannte Band aus Monofilamenten aus Polyphenylensulfid oder aus Monofilamenten aus Polyäther-Äther-Keton besteht, Verfahren bei welchem dieses Kunststoffband (1) gereinigt wird, indem es mit großer Geschwindigkeit von einem heiden Fluid durchströmt wird, dessen Temperatur zwischen der Schmelztemperatur (t₂) der synthetischen Fasern und der Schmelztemperatur (t₁) des Transportbandes (1) liegt.

## Claims

1. Use of a formation conveyor belt made of monofilaments of polyphenylene sulphide for thermobonding a non-woven web containing synthetic fibres.

2. Use of a formation conveyor belt made of monofilaments of polyether ketone ether for thermobonding a non-woven web containing synthetic fibres.

3. Method for thermobonding a non-woven web (6) containing synthetic fibres in which the web (6) is placed on a formation conveyor belt (1) made up of monofilaments of plastics material having a melting point (t₁) at least 80°C higher that the melting point (t₂) of the synthetic fibres and hot gas is passed through the web (6) and the conveyor belt (1), the temperature of the hot gas being chosen to be less than the temperature (t₁) characterised in that the conveyor belt (1) is made from monofilaments of polyphenylene sulphide or polyether ketone ether.

4. Method of cleaning a conveyor belt (1) used for thermobonding a non-woven web containing synthetic fibres, said conveyor belt being made of monofilaments of polyphenylene sulphide or polyether ketone ether, in which method the plastics material conveyor belt (1) is cleaned by passing through it at high speed a hot fluid at a temperature between the melting point (t₂) of the synthetic fibres and the melting point (t₁) of the conveyor belt (1).
